# EUROPÄISCHE PATENTSCHRIFT

(11) **EP 3 230 491 B1**
(45) Veröffentlichungstag und Bekanntmachung des Hinweises auf die Patenterteilung: **20.02.2019**
(21) Anmeldenummer: 15804762.1
(22) Anmeldetag: 03.12.2015
(51) Int. Cl.: C23C 22/78, C23C 22/73, C23C 22/34, C23G 1/08

(54) **AUFNAHME VON LEICHTMETALLEN IN BEIZ- UND VORBEHANDLUNGSVERFAHREN FÜR STAHL**
INTEGRATION OF LIGHT METALS INTO STEEL PICKLING AND PRETREATING PROCESSES
RÉCEPTION DE MÉTAUX LÉGERS DANS UN PROCÉDÉ DE PRÉTRAITEMENT ET DE DÉCAPAGE DE L'ACIER

(30) Priorität: 09.12.2014 DE 102014225237
(43) Veröffentlichungstag der Anmeldung: 18.10.2017
(73) Patentinhaber: Henkel AG & Co. KGaA, 40589 Düsseldorf (DE)
(72) Erfinder: BENDER, Andreas Richard, 86405 Meitingen (DE)
(86) Internationale Anmeldenummer: PCT/EP2015/078466
(87) Internationale Veröffentlichungsnummer: WO 2016/091703

(56) Entgegenhaltungen:
- EP-A1- 1 571 237
- WO-A1-2008/100476
- WO-A1-2010/018102
- TEPE ET AL: "Evaluation of pre-treatment processes for HRS (hot rolled steel) in powder coating", PROGRESS IN ORGANIC COATINGS, ELSEVIER BV, NL, Bd. 62, Nr. 2, 26. November 2007 (2007-11-26), Seiten 134-144, XP022504816, ISSN: 0300-9440

## Beschreibung

Die vorliegende Erfindung betrifft ein Verfahren zur nasschemischen Vorbehandlung einer Vielzahl von Eisenbauteilen und einer Vielzahl von Aluminiumbauteilen in Serie.

Für verschiedene Industrien, wie die Agrarindustrie, werden Eisenbauteile, insbesondere Stahlbauteile, bearbeitet und gefertigt. Während der Fertigung werden diese Bauteile gebeizt und eine Konversionsschicht aufgebracht. Hierfür durchlaufen die Bauteile etablierte Fertigungslinien mit einer bestimmten Reihenfolge verschiedenster Tauchbäder, die auf die chemische Zusammensetzung der Eisenbauteile abgestimmt sind. Um Gewicht einzusparen, werden jedoch immer mehr Eisenbauteile durch Bauteile aus Leichtmetall wie Aluminium oder Magnesium ersetzt. Die für Eisenbauteile ausgelegten Fertigungslinien können Leichtmetalle wie Aluminium oder Magnesium wegen ihrer von Eisen verschiedenen Eigenschaften jedoch nicht durchlaufen. So weisen bestimmte Tauchbäder, die in Fertigungslinien für Eisenbauteile integriert und auf diese Bauteile abgestimmt sind, einen sehr niedrigen pH-Wert (pH-Wert < 1) auf, so dass beim Durchlaufen solcher Bäder der Ätzabtrag der Leichtmetallbauteile zu groß ist. Damit auf Eisenbauteile ausgelegte Fertigungslinien auch von Leichtmetallbauteilen durchlaufen werden können, werden im Stand der Technik weitere Tauchbäder in die bereits vorhandenen Fertigungslinien integriert. Alternativ werden separate Fertigungslinien zusätzlich neu gebaut, die nur zur Bearbeitung und Fertigung von Leichtmetallbauteilen verwendet werden. Dies ist jedoch mit zusätzlichen Kosten und Aufwand verbunden und somit unvorteilhaft. Daher besteht ein Bedarf an einem Verfahren zur nasschemischen Vorbehandlung von einer Vielzahl von Eisenbauteilen und einer Vielzahl von Aluminiumbauteilen in Serie, die in einer Fertigungslinie durchgeführt werden kann.

Das Dokument EP-A-1 571 237 offenbart ein Verfahren zur Konversionsbehandlung von Metallteilen aus Stahl, verzinktem Stahl oder Aluminium in Serie. Die Metallteilen werden mit einer Lösung behandelt, die 5-5000 ppm Ti oder Zr und 0,1 bis 100 ppm freies Fluorid enthält und einen pH von 2-6 aufweist.

Es wurde nun überraschenderweise gefunden, dass eine Vielzahl von Eisenbauteilen und eine Vielzahl von Aluminiumbauteilen in Serie nasschemisch vorbehandelt werden können, indem jedes der Eisenbauteile unmittelbar aufeinanderfolgend zunächst eine Beize (1) und anschließend eine Reaktionsspüle (2) durchläuft, und indem jedes der Aluminiumbauteile ebenfalls dieselbe Reaktionsspüle (2) durchläuft, ohne jedoch eine Beize (1) durchlaufen zu haben. Somit können ohne Umbau der Fertigungsanlage oder Bereitstellen zusätzlicher Tauchbäder etablierte Fertigungslinien für Eisenbauteile sowohl für Eisenbauteile als auch für Bauteile aus Leichtmetall wie Aluminium oder Magnesium verwendet werden.

Daher betrifft die Erfindung in einem ersten Aspekt ein Verfahren zur nasschemischen Vorbehandlung einer Vielzahl von Eisenbauteilen und einer Vielzahl von Aluminiumbauteilen in Serie, bei dem jedes der Eisenbauteile unmittelbar aufeinanderfolgend zunächst eine Beize (1) und anschließend eine Reaktionsspüle (2) durchläuft, und bei dem jedes der Aluminiumbauteile ebenfalls dieselbe Reaktionsspüle (2) durchläuft, ohne jedoch eine Beize (1) durchlaufen zu haben, wobei das Verfahren dadurch gekennzeichnet ist, dass die Beize (1) durch In-Kontakt-Bringen mit einer schwefelsauren wässrigen Badlösung (A) mit einem pH-Wert unterhalb von 1,0 und die Reaktionsspüle (2) durch In-Kontakt-Bringen mit einer schwefelsauren wässrigen Badlösung (B), die insgesamt zumindest 0,02 g/kg an wasserlöslichen Verbindungen der Elemente Zirconium und/oder Titan jeweils bezogen auf die jeweiligen Elemente enthält und deren pH-Wert nicht unterhalb von 1,0 liegt, erfolgt.

Es wurde nun überraschenderweise gefunden, dass durch das Verfahren nach der Erfindung eine Vielzahl von Eisenbauteilen und eine Vielzahl von Leichtmetallbauteilen, insbesondere Aluminium- und Magnesiumbauteilen, in Serie nasschemisch behandelt werden können, ohne dass die Behandlung und Fertigung dieser Bauteile sich gegenseitig behindern. Hierbei können bereits etablierte auf Eisenbauteile ausgerichtete Fertigungslinien verwendet werden, ohne dass ein Umbau dieser Linien, zusätzliche Tauchbäder und/oder Verfahrensschritte von Nöten sind. Ferner wird von jedem Eisenbauteil ein kleiner Teil der wässrigen Badlösung (A), die durch den Beizvorgang der Eisenbauteile Eisen-Ionen enthält, in die Badlösung (B) mitgeschleppt. Die mitgeschleppte Badlösung (A) sowie die darin enthaltenen Eisen-Ionen darin wirken sich vorteilhaft auf die Reaktionsspüle (2) aus, da die Eisen-Ionen die Ausbildung der Konversionsschicht auf den Leichtmetallbauteilen beschleunigen und die Badlösung (A) die Badlösung (B) zudem ansäuert, d.h. einen vorteilhaften pH-Wert in der Badlösung (B) konstant halten kann oder zumindest zur Aufrechterhaltung des vorteilhaften pH-Wertes beiträgt, wobei dieser aber einen Wert von 1,0 nicht unterschreitet. Es wurde überraschenderweise gefunden, dass sich ein relativ hoher Gehalt an Eisen-Ionen in der Badlösung (B) von bis zu 10 g pro kg Badlösung (B) weder auf die Badlösung (B) noch auf die Ausbildung der Konversionsschicht auf den Leichtmetallbauteilen negativ auswirkt.

Die erfindungsgemäße Vorbehandlung dient der Aufbringung einer korrosionschützenden Erstbeschichtung als Haftgrund für organische Beschichtungen. Die Vorbehandlung endet daher im jeden Fall mit der Aufbringung einer ersten organischen Beschichtung (Primer, Tauchlack, Pulverlack), die selbst kein Vorbehandlungsschritt im Sinne der vorliegenden Erfindung ist.

Eine "Vielzahl", wie hierin verwendet, bezieht sich auf 2 oder mehr, beispielsweise 2, 3, 4, 5, 6, 7, 8, 9, 10, 100, 200, 300, 400 oder mehr.

Das erfindungsgemäße Verfahren betrifft eine nasschemische Vorbehandlung einer Vielzahl von Eisenbauteilen und einer Vielzahl von Aluminiumbauteilen in Serie. Als Vorbehandlung in Serie gilt erfindungsgemäß das In-Kontakt-Bringen einer Vielzahl von Bauteilen mit in Systemtanks bevorrateten Badlösungen zur Beize (1) und/oder Reaktionsspüle (2) und/oder weiteren nasschemischen Behandlungsschritten, wobei das In-Kontakt-Bringen der einzelnen Bauteile nacheinander und damit zeitlich voneinander getrennt erfolgt.

"Nasschemisch", wie hierin verwendet, beschreibt, dass eine Änderung der chemischen Oberflächenbeschaffenheit mindestens einer der metallischen Oberflächen des zu behandelnden Bauteils durch In-Kontakt-Bringen mit einer Flüssigkeit bewirkt wird, wobei diese Flüssigkeit üblicherweise im Wesentlichen aus Wasser besteht. Ein Behandlungsschritt ist dann "nasschemisch", wenn in dessen Verlauf zumindest eine mit der Flüssigkeit in Kontakt gebrachte, metallische Oberflächen einen Beizabtrag von zumindest 0,5 g/m² erfährt oder die Flüssigkeit zumindest 10 g/kg an organischen Verbindungen mit einem Molekulargewicht von zumindest 100 g/mol enthält oder eine signifikante Oberflächenbelegung mit metallischen oder halbmetallischen Fremdelementen bewirkt wird. Fremdelemente sind in diesem Zusammenhang metallische oder halbmetallische Elemente deren Oberflächenanteil im Kontaktbereich des Bauteils mit der Flüssigkeit unmittelbar vor dem In-Kontakt-Bringen geringer als 5 At.-% gemessen mit Röntgenphotoelektronenspektroskopie ist (Al-Kα Strahlung und 54.7° Winkel zwischen Strahleinfall und Detektor, sogenannter "Magic Angle"). Eine signifikante Oberflächenbelegung liegt jedenfalls dann vor, wenn der Anteil an metallischen oder halbmetallischen Fremdelementen auf zumindest einer metallischen Oberfläche des Bauteils unmittelbar nach dem Behandlungsschritt größer als 1 mg/m² bezogen auf das jeweilige Fremdelement ist. Die Beize (1) oder Reaktionsspüle (2) sind daher typische nasschemische Behandlungsschritte ebenso wie die Aktivierung (3) und die Phosphatierung (4).

Die verfahrensgemäß verwendeten Eisenbauteile weisen im Wesentlichen Oberflächen von Stahl und/oder Eisen auf, vorzugsweise sind mehr als 60%, besonders bevorzugt mehr als 80%, insbesondere bevorzugt mehr als 90% aller metallischen Oberflächen der Eisenbauteile Oberflächen von Stahl und/oder Eisen. In einer besonders bevorzugten Ausführungsform des erfindungsgemäßen Verfahrens sind sämtliche metallischen Oberflächen der Eisenbauteile Oberflächen von Stahl und/oder Eisen. Das Eisenbauteil kann optional Zusätze von anderen Metallen und/oder Nichtmetallen enthalten. Diese Zusätze können ausgewählt sein aus der Gruppe, die Kohlenstoff, Silicium, Chrom, Nickel, Mangan, Molybdän, Wolfram und Mischungen der Vorgenannten umfasst, wobei die Gruppe aber nicht auf diese beschränkt ist.

Aluminiumbauteile, wie hierin verwendet, weisen im Wesentlichen Oberflächen von Aluminium und/oder Aluminiumlegierungen auf, vorzugsweise sind mehr als 60%, besonders bevorzugt mehr als 80%, insbesondere bevorzugt mehr als 90% aller metallischen Oberflächen der Aluminiumbauteile Oberflächen von Aluminium und/oder seinen Legierungen. In einer besonders bevorzugten Ausführungsform des erfindungsgemäßen Verfahrens sind sämtliche metallischen Oberflächen der Aluminiumbauteile Oberflächen von Aluminium und/oder seinen Legierungen. Die Aluminiumbauteile können optional Zusätze von anderen Metallen und/oder Nichtmetallen enthalten. Solche Zusätze können ausgewählt sein aus der Gruppe, die Silicium, Beryllium, Magnesium, Kupfer, Nickel, Zink, Mangan sowie Mischungen der Vorgenannten umfasst, wobei die Gruppe aber nicht auf diese beschränkt ist.

Bei der Vorbehandlung gemäß der Erfindung durchläuft jedes der Eisenbauteile unmittelbar aufeinanderfolgend zunächst eine Beize (1) und anschließend eine Reaktionsspüle (2), wohingegen jedes der Aluminiumbauteile dieselbe Reaktionsspüle (2) durchläuft, ohne jedoch die Beize (1) durchlaufen zu haben.

Verfahrensschritte für ein Bauteil folgen im Rahmen der seriellen Vorbehandlung dann "unmittelbar" aufeinander, wenn sie nicht durch eine andere als die jeweils vorgesehene nachfolgende nasschemischen Behandlung oder einen Spülschritt unterbrochen werden.

Die Beize (1) erfolgt durch In-Kontakt-Bringen des Eisenbauteils mit einer schwefelsauren Badlösung (A) mit einem pH-Wert unterhalb von 1,0. Vorzugsweise liegt der pH-Wert im Bereich von 0 bis <1. Die Badlösung (A) enthält Wasser als Hauptbestandteil und Schwelsäure um den gewünschten pH-Wert einzustellen.

Der "pH-Wert", wie hierin verwendet, entspricht dem negativen dekadischen Logarithmus der Hydronium-Ionen Aktivität bei 20 °C und kann mittels pH-sensitiver Glaselektroden bestimmt werden.

In diesem Beiz-Schritt wird die Vielzahl von Eisenbauteilen gebeizt, wobei an der Oberfläche des Bauteils Eisen in Form von Eisen-Ionen in Lösung geht. In einer bevorzugten Ausführungsform des erfindungsgemäßen Verfahren weist die Badlösung (A) der Beize (1) einen freien Säuregehalt in Punkten von zumindest 50, besonders bevorzugt von zumindest 130 bis 200, jedoch vorzugsweise von nicht mehr als 400 auf.

Der "freie Säuregehalt" in Punkten bestimmt sich entsprechend des Verbrauches an 0,1 N Natronlauge in Milliliter bis zum Erreichen eines pH-Wertes von 4,0 bei einem entnommenen Volumen der jeweiligen Badlösung von 10 ml und einer Verdünnung im Verhältnis von 1:5.

In einer bevorzugten Ausführungsform der vorliegenden Erfindung enthält die Beize (1) nicht mehr als 80 g/kg, vorzugsweise nicht mehr als 60 g/kg an Eisen-Ionen, jedoch vorzugsweise zumindest 1,0 g/kg an Eisen-Ionen jeweils bezogen auf die Badlösung (A).

Die Reaktionsspüle (2) erfolgt durch In-Kontakt-Bringen des Bauteils mit einer schwefelsauren Badlösung (B). Die Badlösung (B) weist einen pH-Wert auf, der nicht unterhalb von 1,0 liegt. Vorzugsweise weist die Badlösung (B) einen pH-Wert von weniger als 2,5 und besonders bevorzugt von weniger als 1,8 auf. Der bevorzugte pH-Bereich der Badlösung (B) ist somit 1,0 bis <1,8. Der Hauptbestandteil der Badlösung (B) ist Wasser. Der gewünschte pH-Wert der Badlösung (B) kann mit Hilfe von Säuren eingestellt werden, insbesondere einer Mischung von Schwefelsäure und Flusssäure. Dieses Gemisch kann in verschiedenen Ausführungsformen mindestens 0,5 Gew.%, besonders bevorzugt mindestens 1 Gew.-% Schwefelsäure und 1 bis 200 ppm, vorzugsweise 5 bis 50ppm Flusssäure umfassen.

Es ist aber auch möglich, dass die Einstellung des pH-Werts der Badlösung (B) der Reaktionsspüle (2) durch die von den Eisenbauteilen mitgeschleppte Badlösung (A) erfolgt. Dies ist vorteilhaft, da die Eisen-Ionen, die in der Badlösung (A) durch das Beizen erzeugt und anschließend mittels der Eisenbauteile in die Badlösung (B) überführt werden, die Ausbildung der Konversionsschicht auf den Leichtmetallbauteilen beschleunigen. Ferner wird durch das Mitschleppen der Badlösung (A) in die Badlösung (B) der pH-Wert der Badlösung (B) während des Verfahrens über einen langen Zeitraum konstant im gewünschten Bereich gehalten, ohne dass der Zusatz von Säuren erforderlich wäre.

Es besteht aber auch die Möglichkeit, den pH-Wert der Badlösung (B) sowohl durch die Zugabe von Schwefelsäure oder Gemischen, die - wie oben beschrieben - Schwefelsäure und Flusssäure umfassen, als auch durch die mitgeschleppte Badlösung (A) einzustellen bzw. konstant zu halten. Vorzugsweise enthält die Badlösung (B) der Reaktionsspüle (2) einen freien Säuregehalt in Punkten von zumindest 3, besonders bevorzugt von zumindest 10, jedoch vorzugsweise von nicht mehr als 30.

In verschiedenen Ausführungsformen weist die Reaktionsspüle (2) zusätzlich Eisen-Ionen in einer Menge von mindestens 0,1 g/kg auf, insbesondere mindestens 1 g/kg, jedoch vorzugsweise nicht mehr als 10 g/kg, besonders bevorzugt nicht mehr als 6 g/kg jeweils bezogen auf die Badlösung (B).

Die Badlösung (B) umfasst des Weiteren insgesamt zumindest 0,02 g/kg an wasserlöslichen Verbindungen der Elemente Zirconium und/oder Titan jeweils bezogen auf die jeweiligen Elemente. In verschiedenen Ausführungsformen umfasst die Reaktionsspüle (2) insgesamt weniger als 1 g/kg, vorzugsweise weniger als 0,6 g/kg, besonders bevorzugt weniger als 0,3 g/kg, jedoch vorzugsweise zumindest 0,1 g/kg, besonders bevorzugt zumindest 0,2 g/kg an wasserlöslichen Verbindungen der Elemente Zirconium und/oder Titan jeweils bezogen auf die jeweiligen Elemente.

Die wasserlöslichen Verbindungen können alle im Stand der Technik bekannten und für diesen Zweck geeigneten wasserlöslichen Verbindungen dieser Metalle sein. Verbindungen sind im Sinne der vorliegenden Erfindung "wasserlöslich", wenn ihre Löslichkeit in entionisiertem Wasser mit einer Leitfähigkeit von nicht mehr als 1 µScm⁻¹ bei einer Temperatur von 20 °C zumindest 1 g/L beträgt.

Zu den wasserlöslichen Titanverbindungen die gemäß der Erfindung einsetzbar sind gehören insbesondere Salze und Ester der Titansäure, die so genannten Titanate. Beispielsweise kann hierfür H₄TiO₄ und die entsprechenden Alkoxide wie Tetraethyltitanat verwendet werden. Des Weiteren sind die Titan(IV)- und Titanium(III)-halogenide wie TiCl₃ und TiCl₄ einsetzbar. Insbesondere können die Hexafluorosäuren des Titans H₂TiF₆ sowie deren wasserlösliche Salze verwendet werden, wie (NH₄)₂TiF₆, Li₂TiF₆, K₂TiF₆ und Na₂TiF₆.

Als wasserlösliche Verbindungen des Zirconiums können (NH₄)₂Zr(CO₃)₂(OH)₂, Zirconiumacetate, Zirconiumhalogenide wie ZrCl₄ und Hexafluorozirconsäure sowie deren Salze wie (NH₄)₂ZrF₆, Li₂ZrF₆, K₂ZrF₆ und Na₂ZrF₆ verwendet werden. Insbesondere sind H₂ZrF₆ und deren wasserlösliche Salze geeignet.

Es ist generell für eine schnelle Konversion der Metalloberflächen der Bauteile bevorzugt, dass die Badlösung (B) einen Mindestgehalt an freiem Fluorid von 5 ppm aufweist.

Weiterhin ist generell vorteilhaft, wenn die Badlösung (B) einen Aluminiumgehalt von unter 5 g/L aufweist. Sollte dieser Wert erreicht oder überschritten werden, kann es notwendig sein, den Aluminiumgehalt zu erniedrigen, beispielsweise durch teilweisen oder vollständigen Austausch der Badlösung.

Das "In-Kontakt-Bringen" der Bauteile mit den jeweiligen Badlösungen im erfindungsgemäßen Verfahren umfasst jede solche zeitlich begrenzte technische Maßnahme aufgrund derer eine Benetzung der Bauteile mit der jeweiligen Badlösung erzielt wird. Diese Maßnahmen umfassen das Eintauchen, Besprühen, Bedrucken, und/oder Beschichten mit der jeweiligen Badlösung, sind aber nicht auf diese Möglichkeiten beschränkt.

Das In-Kontakt-Bringen der Vielzahl an Eisen- bzw. Aluminiumbauteilen mit den Badlösungen in der Beize (1) und/oder der Reaktionsspüle (2) kann über einen Zeitraum von 0,01 min bis 10 min, vorzugsweise von 0,05 min bis 5 min, besonders bevorzugt von 0,25 min bis 3 min erfolgen.

Ferner kann das In-Kontakt-Bringen bei einer erhöhten Temperatur der jeweiligen Badlösung(en) erfolgen. In verschiedenen Ausführungsformen erfolgt das In-Kontakt-Bringen bei erhöhter Temperatur der Badlösungen (A) und (B). So kann beispielsweise das In-Kontakt-Bringen bei der Beize (1) und/oder der Reaktionsspüle (2) bei einer Temperatur von 5 °C bis 95 °C erfolgen. In einer bevorzugten Ausführungsform wird das In-Kontakt-Bringen bei einer Temperatur von 5 °C bis 90 °C, vorzugsweise von 10 °C bis 65 °C, besonders bevorzugt von 15 °C bis 40 °C und am bevorzugtesten bei 20 °C bis 30 °C durchgeführt. Hierbei ist es möglich, dass die Beize (1) und die Reaktionsspüle (2) bei verschiedenen Temperaturen über verschieden lange Zeiträume in Anhängigkeit des jeweiligen Bauteils, wie beispielsweise Zusammensetzung und Größe der Oberfläche, und der Badlösungen (A) und (B) durchgeführt werden.

Wenn erfindungsgemäß vorgesehen ist, dass die Aluminiumbauteile "dieselbe Reaktionsspüle (2)" durchlaufen, so bedeutet dies, dass während des Zeitraums, innerhalb dessen ein Eisenbauteil gerade noch und das in der Serienbehandlung unmittelbar nachfolgende Aluminiumbauteil gerade noch nicht mit der Badlösung der Reaktionsspüle (2) in Kontakt gebracht wird, vorzugsweise während eines Zeitraums, innerhalb dessen ein Bauteil gerade noch und ein in der Serienbehandlung unmittelbar nachfolgendes Bauteil gerade noch nicht mit der Badlösung der Reaktionsspüle (2) in Kontakt gebracht wird, die Badlösung der Reaktionsspüle (2) nicht vollständig ausgetauscht wird.

Optional kann das erfindungsgemäße Verfahren weitere Schritte umfassen. In einer bevorzugten Ausführungsform durchlaufen die Vielzahl von Eisenbauteilen nach der Reaktionsspüle (2) eine nasschemische Konversionsschichtbildung, beispielsweise auf Basis der gleichen wasserlöslichen Verbindungen wie sie in der Reaktionsspüle (2) eingesetzt werden, jedoch bei einem pH-Wert im Bereich von 2,5-4,0, oder auf Basis einer Phosphatierung. Erfindungsgemäß bevorzugt durchläuft die Vielzahl von Eisenbauteilen nach der Reaktionsspüle (2) eine Aktivierung (3) gefolgt von einer Phosphatierung (4). Die Phosphatierung (4) ist vorzugsweise eine Zinkphosphatierung. Die Aktivierung (3), die Phosphatierung (4) sowie die Zinkphosphatierung sind im Stand der Technik etabliert und können mittels bekannter Verfahren und Chemikalien durchgeführt werden.

Die Aktivierung (3) erhöht die Zahl der pro Einheit Metalloberfläche während der Phosphatierung aufwachsenden Phosphatkristalle. Ferner werden die Größen der Einzelkristalle in der fertigen Phosphatschicht zum Teil erheblich vermindert, das Flächengewicht der Phosphatschicht herabgesetzt und die Zeit, die zur Abdeckung der Metalloberfläche mit Phosphatkristallen erforderlich ist, verkürzt. Durch die Aktivierung werden auf der Metalloberfläche zusätzlich Kristallkeime fixiert, die als Phosphatkristallisationskeimpunkte dienen. Die Aktivierung kann durch alle im Stand der Technik bekannten und für diesen Zweck geeigneten Verfahren und Chemikalien durchgeführt werden. So kann bei einer Zinkphosphatierung das Eisenbauteil mit einer Dispersion von Titanphosphat, tertiärem Zinkphosphat und/oder tertiärem Eisen(II)-zinkphosphat behandelt werden.

Die Phosphatierung (4) kann mit Hilfe einer Phosphat-enthaltenden Lösung durchgeführt werden. Das Bereitstellen der Phosphat-haltigen Lösung kann durch Zugabe von beispielsweise Phosphorsäure und/oder Salzen der Phosphorsäure, wie Na₃PO₄, K₃PO₄, Ca₃(PO₄)₂ oder Mischungen davon zu Wasser oder einer wässrigen Lösung erfolgen. Ist die Phosphatierung (4) eine Zinkphosphatierung, so enthält die Phosphat-enthaltende Lösung ferner Zink-Ionen. Ferner können weitere im Stand der Technik bekannte Agenzien wie Beschleuniger und Schwermetall-Kationen ausgewählt aus Mangan-, Kupfer-, Nickel- und/oder Cobalt-Ionen zugesetzt werden.

In einer bevorzugten Ausführungsform der vorliegenden Erfindung durchlaufen die Aluminiumteile nach der Reaktionsspüle (2) nicht die Phosphatierung (4), vorzugsweise weder die Aktivierung (3) noch die Phosphatierung (4), besonders bevorzugt gar keine Phosphatierung, und insbesondere vorzugsweise keine weitere nasschemische Vorbehandlung, jedoch vorzugsweise zumindest einen, vorzugweise zwei Spülschritte. Ein "Spülschritt", wie im Kontext der Erfindung verwendet, ist kein nasschemischer Behandlungsschritt und dient ausschließlich der vollständigen oder teilweisen Entfernung wasserlöslicher Rückstände, Partikel und Wirkkomponenten, die aus einem vorausgegangenem nasschemischen Behandlungsschritt auf dem Bauteil anhaftend verschleppt werden, vom zu behandelnden Bauteil ohne dass in der Spülflüssigkeit selbst Wirkkomponenten enthalten sind. So kann die Spülflüssigkeit lediglich Stadtwasser sein. Unter "Wirkkomponenten" werden in diesem Zusammenhang ausschließlich Komponenten verstanden, die eine signifikante Oberflächenbelegung der Bauteile mit metallischen oder halbmetallischen Fremdelementen, also Elementen deren Oberflächenanteil im Kontaktbereich des Bauteils mit der die Wirkkomponenten enthaltenen Flüssigkeit unmittelbar vor dem In-Kontakt-Bringen geringer als 5 At.-% gemessen mit Röntgenphotoelektronenspektroskopie ist (Al-Kα Strahlung und 54.7° Winkel zwischen Strahleinfall und Detektor), oder organischen Verbindungen bewirken und sich dadurch verbrauchen. Eine signifikante Oberflächenbelegung liegt jedenfalls dann vor, wenn der Anteil an metallischen oder halbmetallischen Fremdelementen auf den Oberflächen des Bauteils unmittelbar nach dem Behandlungsschritt durchschnittlich größer als 1 mg/m² bezogen auf das Fremdelement ist.

In einer weiteren bevorzugten Ausführungsform der vorliegenden Erfindung durchlaufen die Aluminium- und Eisenbauteile vor der Reaktionsspüle (2) eine alkalische Entfettung und Reinigung. Hierbei durchlaufen die Aluminium- und Eisenbauteile vorzugsweise dieselbe alkalische Entfettung und Reinigung, wobei die Eisenbauteile besagte Entfettung und Reinigung stets vor der Beize (1) erfahren. Diese alkalische Entfettung und Reinigung kann mit allen im Stande der Technik bekannten und für diesen Zweck geeigneten Entfettungs- und Reinigungsverfahren durchgeführt werden. Hierzu zählt unter anderem die Behandlung mit Lösungen, die Agenzien enthalten ausgewählt aus der Gruppe von Grenzflächen-aktiven Substanzen und Seifen, wobei die Agenzien nicht auf diese Gruppe beschränkt sind. Alternativ können auch organische Lösungsmittel, wie z. B. Alkohole, für die Entfettung und Reinigung verwendet werden.

In einer anderen erfindungsgemäßen Ausführungsform werden zusätzlich eine Vielzahl von Magnesiumbauteilen in Serie behandelt, wobei jedes der Magnesiumbauteile ebenfalls dieselbe Reaktionsspüle (2) wie die Eisen- und Aluminiumbauteile durchläuft, ohne jedoch eine Beize (1) durchlaufen zu haben.

"Magnesiumbauteile" weisen im Wesentlichen Oberflächen von Magnesium und/oder Magnesiumlegierungen auf, vorzugsweise sind mehr als 60%, besonders bevorzugt mehr als 80%, insbesondere bevorzugt mehr als 90% aller metallischen Oberflächen der Magnesiumbauteile Oberflächen von Magnesium und/oder seinen Legierungen.

In einer besonders bevorzugten Ausführungsform des erfindungsgemäßen Verfahrens sind sämtliche metallischen Oberflächen der Magnesiumbauteile Oberflächen von Magnesium und/oder seinen Legierungen.

Da Magnesium bzw. Magnesiumlegierungen reaktiver als Aluminium bzw. Aluminiumlegierungen sind, kann es vorteilhaft sein, dass die Badlösung (B) der Reaktionsspüle (2) einen etwas höheren pH-Wert aufweist als die oben als bevorzugt angegebenen Werte, wie beispielsweise im Bereich von 2 bis 2,5. Der Zeitraum und die Temperatur der Reaktionsspüle (2), wie sie oben für die Eisen- und Aluminiumbauteile angegeben sind, sind auf die Magnesiumbauteile, die der Reaktionsspüle (2) unterworfen werden, übertragbar.

Weiterhin ist auch für die Vielzahl der Magnesiumbauteile eine Verfahrweise bevorzugt, in der selbige keine weitere nasschemische Vorbehandlung durchlaufen, die eine Phosphatierung ist, vorzugsweise keine weitere nasschemische Vorbehandlung, jedoch vorzugsweise zumindest einen, besonders bevorzugt zumindest zwei Spülschritte.

In verschiedenen Ausführungsformen kann es vorteilhaft sein, dass sämtliche nasschemischen Behandlungsschritte, die ein Bauteil erfindungsgemäß zwar nacheinander, aber nicht unmittelbar aufeinanderfolgend durchläuft, von dazwischen liegenden Spülschritten unterbrochen sind. Ein Spülschritt im Kontext der vorliegenden Erfindung ist - wie bereits zuvor definiert - kein nasschemischer Behandlungsschritt und dient ausschließlich dazu, das Agens, mit dem das Bauteil zuvor behandelt wurde vollständig oder auch nur teilweise zu entfernen. Derartige Spülschritte sind im Stand der Technik prinzipiell bekannt. Der Spülschritt kann dem zuvor sowie dem danach durchgeführten Spülschritt angepasst werden. So kann beispielsweise ein solcher Spülschritt mit Wasser ohne Zusätze optional bei erhöhter Temperatur durchgeführt werden. Es können dem Wasser aber auch Zusätze, wie Säuren, Laugen, Wasch-aktive Substanzen oder Seifen zugesetzt werden. Ferner können die Bauteile auch mit Hilfe von organischen Lösungsmitteln, wie Alkoholen, oder organischen Lösungsmittelgemischen gereinigt werden. Der Spülschritt kann durch das In-Kontakt-Bringen wie hierin definiert erfolgen.

## Patentansprüche

1. Verfahren zur nasschemischen Vorbehandlung einer Vielzahl von Eisenbauteilen und einer Vielzahl von Aluminiumbauteilen in Serie, bei dem jedes der Eisenbauteile unmittelbar aufeinanderfolgend zunächst eine Beize (1) und anschließend eine Reaktionsspüle (2) durchläuft, und bei dem jedes der Aluminiumbauteile ebenfalls dieselbe Reaktionsspüle (2) durchläuft, ohne jedoch eine Beize (1) durchlaufen zu haben, **dadurch gekennzeichnet, dass** die Beize (1) durch In-Kontakt-Bringen mit einer schwefelsauren wässrigen Badlösung (A) mit einem pH-Wert unterhalb von 1,0 und die Reaktionsspüle (2) durch In-Kontakt-Bringen mit einer schwefelsauren wässrigen Badlösung (B), die insgesamt zumindest 0,02 g/kg an wasserlöslichen Verbindungen der Elemente Zr und/oder Ti jeweils bezogen auf die jeweiligen Elemente enthält und deren pH-Wert nicht unterhalb von 1,0 liegt, erfolgt.

2. Verfahren gemäß Anspruch 1, **dadurch gekennzeichnet, dass** die Badlösung (A) der Beize (1) einen freien Säuregehalt in Punkten von zumindest 50, besonders bevorzugt von zumindest 130-200, jedoch vorzugsweise von nicht mehr als 400 aufweist.

3. Verfahren nach einem oder beiden der vorherigen Ansprüche, **dadurch gekennzeichnet, dass** die Beize (1) nicht mehr als 80 g/kg, vorzugsweise nicht mehr als 60 g/kg an Eisen-Ionen, jedoch vorzugsweise zumindest 1,0 g/kg an Eisen-Ionen jeweils bezogen auf die Badlösung (A) enthält.

4. Verfahren gemäß einem oder mehreren der vorherigen Ansprüche, **dadurch gekennzeichnet, dass** die Badlösung (B) der Reaktionsspüle (2) einen freien Säuregehalt in Punkten von zumindest 3, besonders bevorzugt von zumindest 10, jedoch vorzugsweise von nicht mehr als 30 aufweist.

5. Verfahren gemäß einem oder mehreren der vorherigen Ansprüche, **dadurch gekennzeichnet, dass** die Badlösung (B) der Reaktionsspüle (2) einen pH-Wert oberhalb von 1,0, jedoch vorzugsweise von weniger als 2,5, besonders bevorzugt von weniger als 1,8 aufweist.

6. Verfahren gemäß einem oder mehreren der vorherigen Ansprüche, **dadurch gekennzeichnet, dass** in der Reaktionsspüle (2) insgesamt weniger als 1 g/kg, vorzugsweise weniger als 0,6 g/kg, besonders bevorzugt weniger als 0,3 g/kg, jedoch vorzugsweise zumindest 0,1 g/kg, besonders bevorzugt zumindest 0,2 g/kg an wasserlöslichen Verbindungen der Elemente Zr und/oder Ti jeweils bezogen auf die jeweiligen Elemente und die Badlösung (B) enthalten sind.

7. Verfahren gemäß einem oder mehreren der vorherigen Ansprüche, **dadurch gekennzeichnet, dass** in der Reaktionsspüle (2) zusätzlich Eisen-Ionen in einer Menge von zumindest 0,1 g/kg, vorzugsweise von zumindest 1 g/kg, jedoch vorzugsweise nicht mehr als 10 g/kg, besonders bevorzugt nicht mehr als 6 g/kg an Eisen-Ionen jeweils bezogen auf die Badlösung (B) enthalten sind.

8. Verfahren gemäß einem oder mehreren der vorherigen Ansprüche, **dadurch gekennzeichnet, dass** die Eisenbauteile nach der Reaktionsspüle (2) eine Aktivierung (3) gefolgt von einer Phosphatierung (4), die vorzugsweise eine Zinkphosphatierung darstellt, durchlaufen.

9. Verfahren gemäß Anspruch 8, **dadurch gekennzeichnet, dass** die Aluminiumteile nach der Reaktionsspüle (2) nicht die Phosphatierung (4), vorzugsweise weder die Aktivierung (3) noch die Phosphatierung (4) durchlaufen, jedoch vorzugsweise zumindest einen, vorzugweise zwei Spülschritte.

10. Verfahren gemäß einem oder mehreren der vorherigen Ansprüche, **dadurch gekennzeichnet, dass** die Aluminiumbauteile nach der Reaktionsspüle (2) keine weitere nasschemische Vorbehandlung durchlaufen, jedoch vorzugsweise zumindest einen, vorzugweise zwei Spülschritte.

11. Verfahren gemäß einem oder mehreren der vorherigen Ansprüche, **dadurch gekennzeichnet, dass** die Aluminium- und Eisenbauteile vor der Reaktionsspüle (2) eine alkalische Entfettung und Reinigung, vorzugsweise dieselbe alkalische Entfettung und Reinigung durchlaufen, wobei die Eisenbauteile diese alkalische Entfettung und Reinigung stets auch vor der Beize (1) erfahren.

12. Verfahren gemäß einem oder mehreren der vorherigen Ansprüche, **dadurch gekennzeichnet, dass** zusätzlich eine Vielzahl von Magnesiumbauteile in Serie behandelt wird, wobei jedes der Magnesiumbauteile ebenfalls dieselbe Reaktionsspüle (2) wie die Eisen- und Aluminiumbauteile durchläuft, ohne jedoch eine Beize (1) durchlaufen zu haben.

13. Verfahren nach Anspruch 12, **dadurch gekennzeichnet, dass** die Magnesiumbauteile nach der Reaktionsspüle (2) keine weitere nasschemische Vorbehandlung durchlaufen, die eine Phosphatierung ist, vorzugsweise keine weitere nasschemische Vorbehandlung, jedoch vorzugsweise zumindest einen, besonders bevorzugt zumindest zwei Spülschritte.

14. Verfahren gemäß einem oder mehreren der vorherigen Ansprüche, **dadurch gekennzeichnet, dass** sämtliche nasschemischen Behandlungsschritte, die ein Bauteil erfindungsgemäß zwar nacheinander, aber nicht unmittelbar aufeinanderfolgend durchläuft, von dazwischenliegenden Spülschritten unterbrochen sind.

## Claims

1. A method for the wet-chemical pretreatment of a plurality of iron components and a plurality of aluminum components in series, in which each of the iron components, in immediate succession, first passes through a pickle (1) and then a reaction rinse (2), and in which each of the aluminum components likewise passes through the same reaction rinse (2), but without having passed through a pickle (1), **characterized in that** the pickling (1) takes place by being brought into contact with an aqueous sulfuric acid bath solution (A) having a pH of less than 1.0 and the reaction rinse (2) takes place by being brought into contact with an aqueous sulfuric acid bath solution (B), which contains a total of at least 0.02 g/kg of water-soluble compounds of the elements Zr and/or Ti, in each case based on the respective elements, and the pH of which is no less than 1.0.

2. The method according to claim 1, **characterized in that** the bath solution (A) of the pickle (1) has a free acid content in points of at least 50, particularly preferably of at least 130-200, but preferably of no more than 400.

3. The method according to one or both of the preceding claims, **characterized in that** the pickle (1) contains no more than 80 g/kg, preferably no more than 60 g/kg of iron ions, but preferably at least 1.0 g/kg of iron ions, in each case based on the bath solution (A).

4. The method according to one or more of the preceding claims, **characterized in that** the bath solution (B) of the reaction rinse (2) has a free acid content in points of at least 3, particularly preferably of at least 10, but preferably of no more than 30.

5. The method according to one or more of the preceding claims, **characterized in that** the bath solution (B) of the reaction rinse (2) has a pH above 1.0, but preferably of less than 2.5, particularly preferably of less than 1.8.

6. The method according to one or more of the preceding claims, **characterized in that**, in the reaction rinse (2), a total of less than 1 g/kg, preferably less than 0.6 g/kg, particularly preferably less than 0.3 g/kg, but preferably at least 0.1 g/kg, particularly preferably at least 0.2 g/kg of water-soluble compounds of the elements Zr and/or Ti, in each case based on the respective elements and the bath solution (B), are contained.

7. The method according to one or more of the preceding claims, **characterized in that**, in the reaction rinse (2), iron ions in an amount of at least 0.1 g/kg, preferably of at least 1 g/kg, but preferably no more than 10 g/kg, particularly preferably no more than 6 g/kg of iron ions, in each case based on the bath solution (B), are additionally contained.

8. The method according to one or more of the preceding claims, **characterized in that**, after the reaction rinse (2), the iron components undergo activation (3) followed by phosphating (4), which is preferably zinc phosphating.

9. The method according to claim 8, **characterized in that**, after the reaction rinse (2), the aluminum components do not undergo phosphating (4), and preferably undergo neither activation (3) nor phosphating (4), but preferably pass through at least one, preferably two rinsing steps.

10. The method according to one or more of the preceding claims, **characterized in that**, after the reaction rinse (2), the aluminum components do not undergo additional wet-chemical pretreatment, but preferably pass through at least one, preferably two rinsing steps.

11. The method according to one or more of the preceding claims, **characterized in that**, before the reaction rinse (2), the aluminum and iron components undergo alkaline degreasing and cleaning, preferably the same alkaline degreasing and cleaning, the iron components always undergoing said alkaline degreasing and cleaning before the pickling (1).

12. The method according to one or more of the preceding claims, **characterized in that** in addition a plurality of magnesium components is treated in series, each of the magnesium components likewise passing through the same reaction rinse (2) as the iron and aluminum components, but without having passed through a pickle (1).

13. The method according to claim 12, **characterized in that**, after the reaction rinse (2), the magnesium components do not undergo any additional wet-chemical pretreatment that is a phosphating treatment, preferably do not undergo any additional wet-chemical pretreatment, but preferably pass through at least one, particularly preferably at least two rinsing steps.

14. The method according to one or more of the preceding claims, **characterized in that** all wet-chemical treatment steps that a component passes through according to the invention, specifically successively, but not in immediate succession, are interrupted by intermediate rinsing steps.

## Revendications

1. Procédé de prétraitement chimique par voie humide d'une pluralité de composants en fer et une pluralité de composants en aluminium en série, dans lequel chacun des composants en fer subit d'abord un décapage (1) puis, immédiatement après, un rinçage de réaction (2), et dans lequel chacun des composants en aluminium subit également le même rinçage de réaction (2), mais sans avoir à subir le décapage (1), **caractérisé en ce que** le décapage (1) est effectué par mise en contact avec une solution aqueuse de bain d'acide sulfurique (A) présentant un pH inférieur à 1,0 et **en ce que** le rinçage de réaction (2) s'effectue par mise en contact avec une solution aqueuse de bain d'acide sulfurique (B) contenant au total au moins 0,02 g/kg de composés hydrosolubles des éléments Zr et/ou Ti, rapporté dans chaque cas aux éléments correspondants, et présentant un pH d'au moins 1,0.

2. Procédé selon la revendication 1, **caractérisé en ce que** la solution de bain (A) utilisée pour le décapage (1) présente une teneur en acide libre, exprimée en points, d'au moins 50, de manière particulièrement préférée d'au moins 130 à 200, mais de préférence d'au plus 400.

3. Procédé selon l'une des revendications précédentes ou les deux revendications précédentes, **caractérisé en ce que** la solution de décapage (1) ne contient pas plus de 80 g/kg, de préférence pas plus de 60 g/kg d'ions fer, mais de préférence au moins 1,0 g/kg d'ions fer, rapporté dans chaque cas à la solution de bain (A).

4. Procédé selon une ou plusieurs des revendications précédentes, **caractérisé en ce que** la solution de bain (B) utilisée pour le rinçage de réaction (2) présente une teneur en acide libre, exprimée en points, d'au moins 3, de manière particulièrement préférée d'au moins 10, mais de préférence d'au plus 30.

5. Procédé selon une ou plusieurs des revendications précédentes, **caractérisé en ce que** la solution de bain (B) utilisée pour le rinçage de réaction (2) présente un pH supérieur à 1,0, mais de préférence inférieur à 2,5, et de manière particulièrement préférée inférieur à 1,8.

6. Procédé selon une ou plusieurs des revendications précédentes, **caractérisé en ce que** la solution de rinçage de réaction (2) contient au total moins de 1 g/kg, de préférence moins de 0,6 g/kg, de manière particulièrement préférée moins de 0,3 g/kg, mais de préférence au moins 0,1 g/kg, et de manière particulièrement préférée au moins 0,2 g/kg de composés hydrosolubles des éléments Zr et/ou Ti, rapporté dans chaque cas aux éléments correspondants et à la solution de bain (B).

7. Procédé selon une ou plusieurs des revendications précédentes, **caractérisé en ce que** la solution de rinçage de réaction (2) contient en outre des ions fer en une quantité d'au moins 0,1 g/kg, de préférence d'au moins 1 g/kg, mais de préférence d'au plus 10 g/kg, et de manière particulièrement préférée d'au plus 6 g/kg d'ions fer, rapporté dans chaque cas à la solution de bain (B).

8. Procédé selon une ou plusieurs des revendications précédentes, **caractérisé en ce que** les composants en fer subissent, après le rinçage de réaction (2), une activation (3) suivie d'une phosphatation (4), qui consiste de préférence en une phosphatation au zinc.

9. Procédé selon la revendication 8, **caractérisé en ce qu'**après le rinçage de réaction (2), les pièces en aluminium ne subissent pas la phosphatation (4), de préférence ni l'activation (3) ni la phosphatation (4), mais de préférence au moins une, et de préférence deux étapes de rinçage.

10. Procédé selon une ou plusieurs des revendications précédentes, **caractérisé en ce qu'**après le rinçage de réaction (2), les composants en aluminium ne subissent aucun autre prétraitement chimique par voie humide, mais de préférence au moins une, et de préférence deux étapes de rinçage.

11. Procédé selon une ou plusieurs des revendications précédentes, **caractérisé en ce qu'**avant le rinçage de réaction (2), les composants en aluminium et en fer subissent un dégraissage alcalin et un nettoyage, de préférence les mêmes dégraissage alcalin et nettoyage, les composants en fer subissant toujours ce dégraissage alcalin et ce nettoyage avant le décapage (1) également.

12. Procédé selon une ou plusieurs des revendications précédentes, **caractérisé en ce qu'**une pluralité de composants en magnésium sont en outre traités en série, chacun des composants en magnésium subissant également le même rinçage de réaction (2) que les composants en fer et en aluminium, mais sans avoir à subir le décapage (1).

13. Procédé selon la revendication 12, **caractérisé en ce qu'**après le rinçage de réaction (2), les composants en magnésium ne subissent aucun autre prétraitement chimique par voie humide qui soit une phosphatation, de préférence aucun autre prétraitement chimique par voie humide, mais de préférence au moins une, et de manière particulièrement préférée au moins deux étapes de rinçage.

14. Procédé selon une ou plusieurs des revendications précédentes, **caractérisé en ce que** toutes les étapes de traitement chimique par voie humide que subit un composant selon l'invention, certes successivement, mais non immédiatement les unes après les autres, sont entrecoupées d'étapes de rinçage intermédiaires.
